# EUROPÄISCHE PATENTSCHRIFT

(11) **EP 1 345 717 B1**
(45) Veröffentlichungstag und Bekanntmachung des Hinweises auf die Patenterteilung: **10.05.2006**
(21) Anmeldenummer: 01988076.4
(22) Anmeldetag: 21.12.2001
(51) Int. Cl.: B22D 11/06

(54) **MANTELRING FÜR EINE GIESSROLLE EINER BANDGIESSMASCHINE**
JACKET RING FOR A CASTING ROLL OF A STRIP CASTING MACHINE
FRETTE POUR UN ROULEAU DE COULEE D'UNE MACHINE DE COULEE DE BANDES

(30) Priorität: 30.12.2000 CH 24502000
(43) Veröffentlichungstag der Anmeldung: 24.09.2003
(73) Patentinhaber: SMS Demag Aktiengesellschaft, 40237 Düsseldorf (DE); Main Management Inspiration AG, 6052 Hergiswil/NW (CH)
(72) Erfinder: BARBE, Jacques, F-42600 Tarantaise (FR); MARTI, Heinrich, CH-8127 Forch (CH)
(74) Vertreter: Luchs, Willi
(86) Internationale Anmeldenummer: PCT/EP2001/015309
(87) Internationale Veröffentlichungsnummer: WO 2002/053313

(56) Entgegenhaltungen:
- EP-A- 0 477 121
- WO-A-96/02340
- WO-A-98/52706

## Beschreibung

Die Erfindung betrifft eine Giessroller für eine Bandgiessmaschine, bei der die jeweilige Giessrolle einen Mantelring aus einem Metall enthaltenden Basismaterial aufweist, welcher beidseitig je eine Stirnfläche bildet, die dazu dient, dass an diese je eine Seitenabdichtung der Bandgiessmaschine anstellbar ist.

Eine gattungsmässige Giessrolle nach der Druckschrift DE-A-41 41 484 ist mit einer Kühlfläche ausgebildet, welche sich aus einem gut wärmeleitenden Grundmetall und einem auf diesem aufgebrachten Metall zusammensetzt, wobei das aufgebrachte Metall eine geringere Wärmeleitfähigkeit als das Grundmetall aufweisen soll. Beim Grundmetal sind ausserdem auf der Oberfläche verteilte Erhebungen vorgesehen, zwischen welchen das Metall verteilt angeordnet ist. Das Grundmetall soll vorteilhaft aus Kupfer oder einer Kupferlegierung, indessen das aufgebrachte Metall aus Nickel oder einer Nickellegierung bestehen. Mit dieser Beschichtung ist jedoch nicht eine optimale Oberfläche bezüglich ihrer Verschleissfestigkeit erzielt. Insbesondere ist auch an den seitlichen Stirnflächen keine ausreichende Verschleissfestigkeit vorhanden, welche Stirnflächen während des Abgiessens mit den Seitenabdichtungen in Kontakt stehen.

Im weiteren ist es aus WO-A-96/02 340 bekannt die Mantelfläche des Mantelringes einer Giessrolle mit einer auf das aus Kupfer bestehende Basismaterial des Mantelringes aufgetragenen Haftvermittlungsschicht z.B. aus Nickel oder Hartlot und die Halftvermittlungsschicht mit einer darauf aufgetragenen außeren Schicht von Ni/Co-Bindermetall zu versehen, in welder Keramikkörner in Form von Metalloxiden und/oder - carbiden eingebettet sind. Eine Beschichtung der Stirnflächen ist hier nicht beschrieben.

Ausgehend von dieser bekannten Lösung wurde der Erfindung die Aufgabe zugrundegelegt, einen Mantelring für eine Giessrolle nach der eingangs erwähnten Gattung zu schaffen, mittels welchem insbesondere an den Stirnflächen des Mantelringes, die während des Abgiessens von den Seitenabdichtungen ggf. mit einem Anpressdruck beaufschlagt sind, eine höhere Verschleissfestigkeit erzielt werden soll. Hierbei soll mit diesem Mantelring ein optimaler Wärmefluss von dem mit der Metallschmelze in Berührung gelangenden Endbereich der Giessrolle zu der im Mantelring enthaltenden Wasserkühlung ermöglicht werden.

Die Aufgabe ist erfindungsgemäss dadurch gelöst, dass diese Stirnflächen oder eine auf die Stirnfläche aufgetragene Materialschicht mit einer zusätzlichen Materialschicht versehen ist, welche zumindest teilweise Keramikpartikeln enthält.

Sehr vorteilhaft verfügt die zusätzliche Materialschicht bei der Stirnfläche über eine hohe Verschleissfestigkeit, vorzugsweise mit einer Härte zwischen 2000 und 5000 daN/mm², und über einen niedrigen Reibungskoeffizienten, vorzugsweise zwischen 0.1 und 0.01.

Mit dieser erfindungsgemässen Ausbildung des Mantelringes der Giessrolle wird eine erhebliche Verbesserung bezüglich der Verschleissfestigkeit an seinen Stirnflächen und damit eine Haltbarkeitssteigerung der Giessrolle insgesamt erreicht. Zudem ist durch diese erfindungsgemässe Ausbildung der Stirnseiten eine reduzierte Wärmeleitfähigkeit im Endbereich der Giessrollen geschaffen worden. Dies führt zu zwei weiteren Vorteilen:

Zum einen erfolgt bei der Rollenoberfläche gegen die Kanten hin eine verzögerte Erstarrung der Schmelze nahe bei den entstehenden Bandkanten. Dadurch kann eine zusätzliche. Abnützung bei den Seitenabdichtungen durch andernfalls entstehende Bärte (Finnen) verhindert werden.

Als zweiter Vorteil wird der Wärmefluss gegen den Stirnbereich der Giessrolle reduziert, ansonsten parasitäre Erstarrungen bei den Dichtflächen gefördert würden, da Wärme über die Seitenabdichtungen zurück in die Rolle fliessen könnte.

Bevorzugte weitere Merkmale der efindungsgemässen Giessrolle finden sich in den abhängigen Ansprüchen.

Die Erfindung sowie weitere Vorteile derselben ist durch Ausführungsbeispiele nachfolgend anhand der Zeichnung näher erläutert. Es zeigt:
- Fig.1: zeigt einen Längsschnitt einer teilweise dargestellten Giessrolle mit einem Mantelring,
- Fig.2: einen vergrösserten schematischen Schnitt eines Mantel- bzw. Endteils des Mantelringes an der äusseren Kante,
- Fig.3: bis Fig.5 je einen vergrösserten schematischen Schnitt eines Mantelteils eines Mantelringes,
- Fig.6: einen schematischen vergrösserten Schnitt eines Mantel- bzw. Endteils des Mantelringes bei der äusseren Kante ohne einer Materialschicht B, und
- Fig.7: einen schematischen Schnitt eines Mantel- bzw. Endteils des Mantelringes an der äusseren Kante mit einer Materialschicht B.

Fig.1 zeigt eine Hälfte einer Giessrolle 10 sowie eine zweite angedeutete Giessrolle 11, die jeweils im wesentlichen aus einer vorzugsweise starren Welle 15 mit verschiedenen Zu- und Abflussleitungen 12, 13 für das Kühlwasser und aus einem auf dieser Welle 15 drehbar gelagerten Mantelring 20 bestehen. Eine solche Giessrolle 10 wird für eine Bandgiessmaschine insbesondere zur Herstellung von Stahlbändern verwendet. Es sind hierbei zwei zueinander beabstandete Giessrollen 10, 11 mit jeweils einer horizontalen Drehachse und mit den Stirnflächen 25 der Giessrollen 10, 11 in Berührung oder in angestellter Position stehende Seitenabdichtungen 16 vorgesehen. Durch den gebildeten Spalt 14. zwischen den Rollen wird das erzeugte Metallband weggeführt.

Der Mantelring 20 ist beispielsweise seitlich an je einem auf der Welle 15 gelagerten Lagerring 17 gehalten und wird von einem angedeuteten Antriebsrad 19 eines nicht näher gezeigten Antriebsorganes gedreht. Er weist praktisch durchgehend einen zum Beispiel aus jeweils einer Bohrung gebildeten Kühlkanal 23 auf, durch welchen das Kühlwasser geleitet wird. Der Mantelring 20 ist aus einem aus Metall enthaltenden Basismaterial A und aus wenigstens einer auf diesem aufgetragenen Materialschicht hergestellt.

Erfindungsgemäss ist nach Fig.2 bei diesen Stirnflächen 25 das Basismaterial A oder eine auf dieses Basismaterial A aufgetragene Materialschicht B mit einer zusätzlichen Materialschicht CSt versehen, welche zumindest teilweise Keramikpartikel enthält.

Diese zusätzliche Materialschicht CSt bei der Stirnfläche 25 ist aus solchen Materialien aufgetragen, welche über eine hohe Verschleissfestigkeit, vorzugsweise mit einer Härte zwischen 2000 und 5000 daN/mm² und einen niedrigen Reibungskoeffizienten, vorzugsweise zwischen 0.1 und 0.01, verfügen. Hierzu eignet sich als Keramikpartikel für die Materialschicht CSt insbesondere ein Material auf Zirkonbasis, zum Beispiel PSZrO₂ oder ein Material aus diamantähnlichen Kohlenstoffschichten.

Diese Materialschicht B und/oder die Materialschicht CSt weisen an den Stirnflächen 25 jeweils eine sehr niedrige Wärmeleitfähigkeit je nach Material von weniger als 40, vorzugsweise von weniger als 10 W/m°K auf. Für diese sind hierbei derartige Materialien gewählt und Schichtdikken aufgetragen, dass in diesem Endbereich eine niedrigere Wärmeleitfähigkeit als bei der Ringmantelfläche 10' im übrigen zylindrischen Bereich entsteht.

Das Basismaterial A an der Ringmantelfläche 10' ist ebenfalls mit einem-Auftrag einer Materialschicht B und einer zusätzlichen Materialschicht C versehen. Bei den endseitigen Stirnkanten 61 des Mantelringes 20 von der Ringmantelfläche 10' auf die jeweilige Stirnfläche 25 ist ein durchgehender Übergang der Materialschicht B und der zusätzlichen Materialschicht C aufgetragen.

Das Basismaterial A ist hierbei aus reinem Kupfer, aus einer Kupferlegierung mit den Hauptbestandteilen Cu, Ag oder Cu, Cr, Zr oder Cu, Ni, Be (Beryllium) oder aus Stahl, insbesondere einem legierten Stahl, hergestellt. Es zeichnet sich durch die gute Wärmeleitfähigkeit aus, durch die gewährleistet ist, dass das durch den Kühlkanal 23 fliessende Wasser möglichst viel Wärmeenergie abführt.

Für die auf das Basismaterial aufgetragene Materialschicht B ist vorzugsweise Nickel oder eine Nickellegierung und/oder Chrom oder eine Chromlegierung vorgesehen.

Die Materialschicht C besteht aus zwei unterschiedlichen Materialien jeweils aus Keramik und/oder Cermet C1, C2, die auf die gesamte Ringmantelfläche aufgetragen ist. Für die Keramik- bzw. Cermetmaterialien C1, C2 sind insbesondere Al₂O₃, SiAl₂O₂, PSZrO₂, Si₃N₄ SiAlON, SiAIYON und/oder SiC verwendbar.

Die zylindrische Manteloberfläche ist glatt ausgebildet, mit einer Oberflächenrauheit von weniger als 6, vorzugsweise weniger als 1 Mikrometer, und demgemäss durch Drehen, Schleifen oder Polieren feinbearbeitet.

Die Materialschicht B und die Materialschichten C, CSt sind im Rahmen der Erfindung durch ein thermisches Spritzverfahren, wie beispielsweise Plasmaspritzen., Flämmspritzen, durch HIP cladding oder durch ein andere Beschichtungsmethode, zum Beispiel elektrolytisch, aufgetragen.

Zum Beispiel kann das Basismaterial A aus Stahl oder einer Stahllegierung, indessen die Materialschicht B aus legiertem Stahl, die durch ein Schweissauftragen erzeugt ist, und die Materialschichten C, CSt aus einem dünnen Keramikauftrag von ca. 0.2 bis 0.4 Millimetern bestehen.

Bei einer sehr vorteilhaften Ausführung ist auf den beidseitigen Stirnflächen 20' des Mantelringes ebenfalls je eine Materialschicht B und eine zusätzliche Materialschicht Cst aufgetragen. Es ist hierbei bei den Stirnkanten ein kontinuierlicher Übergang der Materialschicht B und der zusätzlichen Materialschicht C von der Ringmantelfläche auf die zusätzliche Materialschicht CSt der jeweiligen Stirnfläche 20' vorgesehen. Ferner ist noch eine Bandhaut D veranschaulicht, die sich unmittelbar an der Mantelaussenfläche 10' bildet.

In Fig.3 ist eine Variante dargestellt, die an sich gleich wie der Mantelring 10 nach Fig.1 hergestellt ist. Die aus zwei verschiedenen Keramikmaterialien C1, C2 bestehende Materialschicht C auf der Materialschicht B ist derart aufgetragen, dass sich das eine Keramikmaterial C2 über die gesamte Mantelfläche erstreckt und das zweite Keramikmaterial C1 in annähernd gleichmässigen Abständen als Partikel im ersten Material C2 eingebettet ist. Da dieses zweite Material eine geringere Wärmeleitfähigkeit als das erste aufweist, ergibt sich an seiner Stelle jeweils ein geringerer Wärmedurchgang φ als beim Material C1, wie dies durch die sägezahnförmige Kurve 31 verdeutlicht ist. Damit wird ein ausreichender Schutz der Schicht B und des Basismaterials A erreicht und gleichzeitig eine genügende Wärmeleitfähigkeit erzeugt. Die Abnützung der Materialschicht C 1st durch die Wahl der Materialien C1 und C2 sehr gering.

Fig.4 zeigt eine Variante eines Mantelringes, bei dem nur ein Basismaterial A und eine Materialschicht C vorhanden ist. Die Materialschicht C ist hierbei mit einer Oberflächenrauheit versehen, durch die wiederum ein Wärmeübergang φ entsteht, der sich wiederum durch eine sägezahnförmige Kurve manifestiert.

Gemäss Fig.5 wird die angestrebte sägezahnförmige Kurve des Wärmeüberganges φ dadurch erreicht, dass die auf dem Basismaterial A aufgetragene Keramikschicht C durch eingearbeitete Vertiefungen 51 im Mikrometerbereich versehen ist, die beispielsweise durch eine Stahlsandstrahl-Aufrauhung erzeugt werden kann.

Der sich bildende Gasfilm G zwischen der Schicht C und der Bandhaut D der Metallschmelze 18 bewirkt je nach verwendetem Gas den unterschiedlichen Wärmedurchgang φ.

Fig.6 zeigt in vergrösserter Darstellung den bei der Stirnkante 61 des Mantelringes 10 vorgesehenen Übergang der Materialschicht C von der Ringmantelfläche 10' auf die Materialschicht CSt an der Stirnfläche 25, wobei vorliegend nur ein Basismaterial A, bspw. CuCrZr, oder CuNiBe, und eine Materialschicht C, bspw. Al₂O₃, SiAl₂O₂, PSZrO₂, Si₃N₄ SiAlON, SiAlYON oder SiC, verwendet wird. Bei der Stirnfläche 25 kann im Prinzip das gleiche oder ein anderes Keramikmaterial als auf der Ringmantelfläche 10' vorgesehen sein.

Im vorliegenden Beispiel kann durch thermisches Spritzen eine Materialschicht. C auf der gesamten Ringmantelfläche 10' auf Zirkonbasis, z.B. PSZrO₂, bis ca. ein paar Millimeter vor der Stirnkante 61 aufgebracht werden. Im nachfolgenden Bereich der Stirnkante 61 ist ein sich änderndes Mischverhältnis der Materialschichten C', C" von dem einen zum anderen Keramikmaterial erzeugt. Ausgehend von 100% dieses Zirkonmaterials ist vor der Stirnkante 61 ein anderes Keramikmaterial zugemischt, bspw. noch 60% des Zirkonmateriales und 40% eines Materiales aus einem anderen keramischen Material. Der Anteil des Zirkon-Materials reduziert sich dann bei der Schicht C" bis 0%, wie dies durch die gegen die Rollenecke hin verlaufende schräge Linie 62 angedeutet ist. An der Stirnfläche 25 ist eine Keramikschicht CSt vorgesehen, die z.B. zwei unterschiedliche Keramikmaterialien PSZrO₂ und/oder diamantähnliche Kohlenstoffschichten enthalten kann. Diese Schicht CSt schliesst unmittelbar an die Mischung bzw. an die Schicht mit SiC an. Damit ist ein homogener Übergang bei der Rollenkante 61 geschaffen, mittels der dieser Mantelring 10 über eine erhöhte Standzeit verfügt.

Bei Verwendung von CAH (Carbone Amorphe Hydrogéné) auf der Basis von Kohlenwasserstoff, das mit einer Härte zwischen 2000 und 5000 daN/mm² sehr hart ist, aber einen sehr niedrigen Reibungskoeffizienten hat, ca. 0.02, wird dieses mittels einem kathodischen Sprühverfahren bei 100 bis 250°C auf das Keramikmaterial, z.B. PSZrO₂, aufgebracht.

Zur Erzielung des niedrigen Reibungskoeffizienten an der Stirnfläche 25 kann diesem Keramikmaterial PSZrO₂ auch ein Kohlegraphit beigemischt sein. Dieses Gemisch wird wiederum Amit einem thermischen Spritzen aufgetragen. Dieses Kohlegraphit-Material hat zwar eine hohe Wärmeleitfähigkeit, bewirkt aber insgesamt durch seinen geringen Anteil eine vernachläsigbare Verschlechterung der angestrebten tiefen Wärmeleitfähigkeit.

Fig.7 unterscheidet sich von Fig.6 einzig dadurch, dass zwischen dem Basismaterial A, z.B. CuCrZr, und der Keramikschicht C eine Materialschicht B, bspw. Ni, NiCr, vorhanden ist, die auch bei derstirnfläche des Mantelringes vorgesehen ist.

Die Erfindung ist mit den oben erläuterten Ausführungsbeispielen ausreichend dargetan. Sie liesse sich jedoch noch in anderen Varianten darstellen. So könnten zum Beispiel die Materialschicht B und die aus den Keramikpartikeln bestehende Materialschicht C gleichzeitig auf das Basismaterial aufgetragen werden.

## Patentansprüche

1. Giessrolle für eine Bandgiessmaschine, bei der die jeweilige Giessrolle (10, 11) einen Mantelring (20) aus einem Metall enthaltenden Basismaterial (A) aufweist, der beidseitig je eine Stirnfläche (25) bildet, wobei letztere dazu dient, dass an diese je eine Seitenabdichtung (16) der Bandgiessmaschine anstellbar ist,
**dadurch gekennzeichnet, dass**
diese Stirnfläche (25) oder eine auf die Stirnfläche (25) aufgetragene Materialschicht (B) mit einer zusätzlichen Materialschicht (CSt) versehen ist, wobei diese Materialschicht (CSt) zumindest teilweise Keramikpartikel enthält.

2. Giessrolle nach Anspruch 1,
**dadurch gekennzeichnet,**
**dass** die zusätzliche Materialschicht (CSt) über eine hohe Verschleissfestigkeit, vorzugsweise mit einer Härte zwischen 2000 und 5000 daN/mm², und einen niedrigen Reibungskoeffizienten, vorzugsweise zwischen 0.1 und 0.01, verfügt.

3. Giessrolle nach Anspruch 1,
**dadurch gekennzeichnet,**
**dass** als Keramikpartikel für die Materialschicht (CSt) insbesondere ein Material auf Zirkonbasis, zum Beispiel PSZrO₂, und/oder ein Material auf der Basis von diamantähnlichen Kohlenstoffschichten enthalten ist.

4. Giessrolle nach einem der vorhergehenden Ansprüche 1 bis 3,
**dadurch gekennzeichnet,**
**dass** die Materialschicht (B) und/oder die Materialschicht (CSt) Stirnflächen (25) jeweils eine sehr niedrige Wärmeleitfähigkeit weniger als 40, vorzugsweise weniger als 10 W/m°K aufweisen.

5. Giessrolle nach einem der vorhergehenden Ansprüche 1 bis 4,
**dadurch gekennzeichnet,**
**dass** von der jeweiligen Stirnfläche (25) ein durchgehender Übergang der Materialschicht (B) und/oder der zusätzlichen Materialschicht (CSt) auf die Stirnkanten (16) der Ringmantelfläche (10') aufgetragen ist.

6. Giessrolle nach Anspruch 5,
**dadurch gekennzeichnet,**
**dass** für die Materialschicht (B) und/oder die zusätzliche Materialschicht (CSt) im Bereich der Stirnkanten (61) derartige Materialien gewählt und Schichtdicken aufgetragen sind, dass in diesem Bereich eine niedrigere Wärmeleitfähigkeit als bei der Ringmantelfläche (10') im übrigen zylindrischen Bereich vorliegt.

7. Giessrolle nach Anspruch 5 oder 6,
**dadurch gekennzeichnet,**
**dass** für die Stirnflächen (25) ein gleiches oder ein unterschiedliches Keramikmaterial wie für die Ringmantelfläche (10') eingesetzt ist.

8. Giessrolle nach Anspruch 7,
**dadurch gekennzeichnet,**
**dass** bei dem von der Stirnfläche (25) bei den Stirnkanten (16) entstehenden Übergang ein sich änderndes Mischverhältnis von dem einen zum anderen Keramikmaterial vorgesehen ist.

9. Giessrolle nach Anspruch 8,
**dadurch gekennzeichnet,**
**dass** beim Übergang ein andersartiges Keramikmaterial, z.B. auf der Basis von Siliziumkarbid enthalten ist.

10. Giessrolle nach einem der vorhergehenden Ansprüche 5 bis 8,
**dadurch gekennzeichnet,**
**dass** die Materialschicht (CSt) aus mindestens zwei unterschiedlichen Keramikmaterialien (C1, C2) besteht, die mit einer Zufallsverteilung auf die gesamte Ringmantelfläche (10') aufgetragen sind.

11. Giessrolle nach Anspruch **1**,
**dadurch gekennzeichnet,**
**dass** als Keramikpartikel der Materialschicht (CSt) insbesondere Al₂O₃, SiAl₂O₂, PSZrO₂, Si₃N₄ SiAlON, SiAlYON und/oder SiC verwendet sind.

12. Giessrolle nach einem der vorhergehenden Ansprüche 1 bis 11,
**dadurch gekennzeichnet,**
**dass** die Materialschicht (B) und/oder die Materialschicht (CSt) durch thermisches Spritzen, wie Plasmaspritzen, Flammspritzen, durch HIP cladding oder durch eine andere Beschichtungsmethode, wie elektrolytisch, aufgetragen sind.

## Claims

1. Casting roll for a strip casting machine, with which the respective casting roll (10, 11) comprising a jacket ring (20), which consisting of a metallic base material (A), which comprising a front surface (25) on both sides thereof, whereby the latter serves, that a lateral seal (16) of the strip casting machine can be placed respectively on said,
**characterised in that**
this front surface (25) or a material layer (B), which is applied to said front surface (25), is provided with an additional material layer (CSt), whereby this material layer (CSt) at least partially consists of ceramic particles.

2. Casting roll according to claim 1,
**characterised in that**
the additional material layer (CSt) has a high capacity of resistance to wear, preferable with a hardness between 2000 and 5000 daN/mm², and a low coefficient of friction, preferable between 0.1 and 0.01.

3. Casting roll according to claim 1,
**characterised in that**
as ceramic particles for the material layer (CSt) In particular a material is consisting of zircon basis, for instance PSZrO₂, and/or a material on the basis of diamond like carbon layers.

4. Casting roll according to any one of the preceding claims 1 to 3,
**characterised in that**
the material layer (B) and/or the material layer (CSt) are provided respectively with a very low capacity of heat conductivity less than 40, preferable less than 10 W/m°K.

5. Casting roll according to any one of the preceding claims 1 to 4,
**characterised in that**
a through transition of the material layer (B) and/or the additional material layer (CSt) is applied from the respective front surface (25) to the lateral seals (16) of the ring jacket surface (10').

6. Casting roll according to claim 5, **characterised in that**
for the material layer (B) and/or the additional material layer (CSt) in the area of the front edges (61) such materials are chosen or layer thicknesses are provided, that in this area a lower heat conductivity is used than in the rest cylindrical area.

7. Casting roll according to claim 5 or 6, **characterised in that**
for the front surfaces (25) a same or different ceramic material is used like for the ring jacket surface (10').

8. Casting roll according to claim 7, **characterised in that**
with from the front surfaces (25) with the front edges (16) existing transition a changing mixing relation from the one to the other ceramic material is provided.

9. Casting roll according to claim 8, **characterised in that**
with the transition a different kind of a ceramic material is provided, e.g. on the basis of silicon carbide.

10. Casting roll according to any one of the preceding claims 5 to 8,
**characterised in that**
the material layer (CSt) consisting of at least two different ceramic materials (C1, C2), which are provided with a random on the whole ring jacket surface (10').

11. Casting roll according to claim 1, **characterised in that**
as ceramic particles of the material layer (CSt) are used in particular Al₂O₃, SiAl₂O₂, PSZrO₂, Si₃N₄ SiAION, SiAIYON, and/or SiC.

12. Casting roll according to any one of the preceding claims 1 to 11,
**characterised in that**
the material layer (B) and/or the material layer (CSt) are applied by a thermal spraying process, like plasma spraying, flame spraying, by HIP cladding, or by another coating method, like electrolysis.

## Revendications

1. Rouleau de coulée pour machine à coulée continue, le rouleau de coulée (10, 11) comportant un cercle de moule (20) dont le matériau de base (A) contient un métal et qui présente de chaque côté une surface frontale (25) apte à recevoir une garniture d'étanchéité latérale (16) de la machine à coulée continue,
**caractérisé en ce que**
cette surface frontale (25) ou une couche de matériau (B) placée sur la surface frontale (25) est dotée d'une couche de matériau supplémentaire (CSt), cette couche de matériau (Cst) contenant au moins partiellement des particules de céramiques.

2. Rouleau de coulée selon la revendication 1, **caractérisé en ce que**
la couche de matériau supplémentaire (Cst) présente une résistance à l'usure élevée, avantageusement avec une dureté comprise entre 2000 et 5000 daN/mm², et un faible coefficient de frottement, avantageusement compris entre 0,1 et 0,01.

3. Rouleau de coulée selon la revendication 1, **caractérisé en ce que**
les particules de céramique de la couche de matériau (Cst) contiennent notamment un matériau à base de zircone, par exemple du PSZrO₂, et/ou un matériau à base de couches de carbone similaire à du diamant.

4. Rouleau de coulée selon l'une des revendications 1 à 3, **caractérisé en ce que**
la couche de matériau (B) et/ou la couche de matériau supplémentaire (CSt) présentent une très faible conductibilité thermique qui est inférieure à 40 W/m.K, avantageusement inférieure à 10 W/m.K.

5. Rouleau de coulée selon l'une des revendications précédentes 1 à 4, **caractérisé en ce que**
une transition continue de la couche de matériau (B) et/ou de la couche de matériau supplémentaire (CSt) est déposée de la surface frontale respective (25) aux bords frontaux (16) de la surface d'enveloppe (10') du cercle de moule.

6. Rouleau de coulée selon la revendication 5, **caractérisé en ce que**
la couche de matériau (B) et/ou la couche de matériau supplémentaire (CSt), dans la région des bords frontaux (61), sont choisis avec des matériaux et une épaisseur de couche déposée permettant d'obtenir dans cette région une conductibilité thermique inférieure à celle de la surface d'enveloppe (10') du cercle de moule dans la région cylindrique restante.

7. Rouleau de coulée selon la revendication 5 ou 6, **caractérisé en ce que**
un même matériau céramique ou des matériaux céramiques différents sont utilisés pour les surfaces frontales (25) et pour les surfaces d'enveloppe (10') du cercle de moule.

8. Rouleau de coulée selon la revendication 7, **caractérisé en ce que**
dans la transition de la surface frontale (25) aux bords frontaux (16), il est prévu un rapport de mélange variable d'un matériau céramique à l'autre.

9. Rouleau de coulée selon la revendication 8, **caractérisé en ce**
**que**
un autre type de matériau céramique, par exemple à base de carbure de silicium, est contenu dans la transition.

10. Rouleau de coulée selon l'une des revendications précédentes 5 à 8, **caractérisé en ce que**
la couche de matériau supplémentaire (Cst) est constituée d'au moins deux matériaux céramiques différents (C1, C2) qui sont déposés sur toute la surface d'enveloppe (10') du cercle de moule avec une distribution aléatoire.

11. Rouleau de coulée selon la revendication 1, **caractérisé en ce que**
on utilise comme particules de céramique de la couche de matériau supplémentaire (CSt) notamment Al₂O₃, SiAl₂O₂, PSZrO₂, Si₃N₄, SiAlON, SiAlYON et/ou SiC.

12. Rouleau de coulée selon l'une des revendications précédentes 1 à 11, **caractérisé en ce que**
la couche de matériau (B) et/ou la couche de matériau supplémentaire (CSt) sont déposées par un procédé de projection thermique, telle la projection au plasma, la projection à la flamme, le placage par compression isostatique à température élevée ou par un autre procédé de revêtement, comme le revêtement électrolytique.
